# EUROPÄISCHE PATENTSCHRIFT

(11) **EP 0 013 925 B1**
(45) Veröffentlichungstag und Bekanntmachung des Hinweises auf die Patenterteilung: **19.01.1983**
(21) Anmeldenummer: 80100161.1
(22) Anmeldetag: 14.01.1980
(51) Int. Cl.: C10M 3/48

(54) **Bremsflüssigkeit für Motorfahrzeuge**
Brake fluids for motor vehicles
Liquide pour frein de véhicules à moteur

(30) Priorität: 18.01.1979 DE 2901835
(43) Veröffentlichungstag der Anmeldung: 06.08.1980
(73) Patentinhaber: HOECHST AKTIENGESELLSCHAFT, 65926 Frankfurt am Main (DE)
(72) Erfinder: Knoblauch, Wolfgang, D-8263 Burghausen/Salzach (DE); von Werner, Konrad, Dr., D-8261 Burgkirchen/Alz (DE)

## Beschreibung

Die Erfindung betrifft eine Bremsflüssigkeit für Motorfahrzeuge.

An Bremsflüssigkeiten werden hinsichtlich ihrer chemischen und physikalischen Eigenschaften hohe Anforderungen gestellt. Entsprechend den derzeit bestehenden Normen (vgl. Spezifikationen DOT3 und DOT4 vom US-Department of Transportation in Federal Motor Vehicle Safety Standard =FMVSS-Nr. 116 und Spezifikation SAE J 1703 der Society of Automotive Engineers, New York) sollen Bremsflüssigkeiten einen besonders hohen Trocken-Siedepunkt (Rückflußsiedepunkttrocken) und Naß-Siedepunkt (Rückflußsiedepunkt-feucht) besitzen und eine Viskosität aufweisen, die sich innerhalb eines weiten Temperaturbereiches nur wenig ändert.

In der DE-B-1 768 933 wird eine Bremsflüssigkeit für Motorfahrzeuge beschrieben, die aus (a) 44 bis 92 Gew.-% von mindestens einem Borsäureester aus 1 bis 2 mol Borsäure und 3 bis 4 mol Oxalkylenglykolmonoalkylether oder aus 1 mol eines zwei- bis sechswertigen Polyols, 2 bis 6 mol Borsäure und 4 bis 12 mol Oxalkylenglykolmonoalkylether, (b) 0 bis 20 Gew.-% von mindestens einem Polyoxyalkylenglykol mit einem Molekulargewicht von 150 bis zu etwa 400 und (c) 3 bis 50 Gew.-% von mindestens einem Verdünnungsmittel besteht, und zusätzlich gegebenenfalls 0,05 bis 6 Gew.-% Inhibitor und 0,001 bis 1 Gew.-% Antioxidans enthält, Gewichtsprozente jeweils bezogen auf das Gewicht der Flüssigkeit.

In der DE-A-2437936 werden cyclische Borsäureester aus 1 mol eines 1,2-, 2,3- oder 1,3-Alkylenglykols mit 2 bis 6 C-Atomen, 1 mol Borsäure und 1 mol eines Oxalkylenglykols oder Oxalkylenglykolmonoalkylethers uiid die Verwendung dieser Borsäureester zur Herstellung von Bremsflüssigkeiten durch Mischen mit Oxalkylenglykolmonoalkylethern als Verdünnungsmittel beschrieben.

Bremsflüssigkeiten für Motorfahrzeuge sind ferner aus der DE-A-2 438 038 bekannt. Zu ihrer Herstellung werden Borsäureester aus Oxalkylenglykolen, Oxalkylenglykolmonoalkylethern und Borsäure empfohlen, die mit Oxalkylenglykolmonoalkylethern und speziellen höhermolekularen Polyolen als Verdünnungsmittel bzw. Schmiermittel abgemischt werden.

Wenn auch einige der bekannten Bremsflüssigkeitsformulierungen die Forderungen gemäß DOT 3 und/oder DOT4 erfüllen, besteht dennoch der Wunsch nach einer weiteren derartigen Bremsflüssigkeit, zumal die bekannten Formulierungen teilweise Komponenten enthalten, deren Herstellung offensichtlich relativ aufwendig ist.

Es ist demnach Aufgabe der Erfindung, eine Bremsflüssigkeit für Motorfahrzeuge zu schaffen, die eine ausgezeichnete Viskosität besitzt und einen hohen Trocken-Siedepunkt und Naß-Siedepunkt aufweist. Die neue Bremsflüssigkeit soll darüberhinaus, um eben den verschiedenartigen Anforderungen im technischen Gebrauch gerecht zu werden, sowohl die Spezifikation DOT 3 als auch DOT 4 erfüllen.

Die erfindungsgemäße Bremsflüssigkeit für Motorfahrzeuge besteht aus
A) 10 bis 30 Gew.-% von mindestens einem Borsäureester der allgemeinen Formel I worin bedeuten: R und R₁ eine Alkylgruppe mit 1 bis 4 C-Atomen, x und y 2 oder 3,
B) 50 bis 80 Gew.-% von mindestens einem Verdünnungsmittel aus der Gruppe der Ethylenglykol-monoalkylether der allgemeinen Formel II worin bedeuten: R₂ eine Alkylgruppe mit 1 bis 4 C-Atomen und n eine ganze Zahl von 1 bis 4,
C) 5 bis 10 Gew.% von mindestens einem weiteren Verdünnungsmittel gemäß der allgemeinen Formellll worin bedeuten: R₃ und R₄ eine Alkylgruppe mit 1 bis 4 C-Atomen, R₅ ein Wasserstoffatom oder eine Methylgruppe und z eine ganze Zahl von 1 bis 10,
D) 1 bis 10 Gew.-% von mindestens einem Inhibitor und
E) 5 bis 18 Gew.-% von mindestens einem Schmiermittel gemäß der allgemeinen Formel IV worin bedeuten: R₆ ein Wasserstoffatom, eine Methylgruppe oder eine Ethylgruppe und m eine ganze Zahl von 2 bis 10, Gewichtsprozent jeweils bezogen auf das Gewicht der Flüssigkeit.

Die neue Bremsflüssigkeit mit den Komponenten A) bis E) besteht aus jeweils einfachen Verbindungen und erfüllt die eingangs erwähnten Forderungen in überraschend hohem Ausmaß.

Bei den Borsäureestern der Formel 1 (Komponente A) können R und R₁, x und y gleich oder verschieden sein. Die Alkylgruppe R und Rᵢ kann geradkettig oder verzweigt sein, vorzugsweise ist sie geradkettig.

Bevorzugte Borsäureester der Formel I sind solche, worin R und R₁ Methyl, Ethyl, Propyl oder Butyl, und x und y 2 oder 3 ist.

Die Herstellung der Borsäureester der Formel 1 - ein Reaktionsprodukt aus Orthoborsäure, Diethylenglykol und einem gemäß Formel 11 geeigneten Ethylenglykol-monoalkylether im Molverhältnis 1:1:1 ― erfolgt nach an sich bekannten Arbeitsweisen. Die genannten Reaktionskomponenten werden in einem mit Rührer und gegebenenfalls mit Rückflußkühler ausgestatteten Reaktionsgefäß bei einer Temperatur von etwa 50 bis etwa 150° C, vorzugsweise etwa 110 bis etwa 140°C, unter Rühren umgesetzt, wobei das entstehende Reaktionswasser kontinuierlich abgeführt wird. Die Umsetzung wird zweckmäßigerweise in Anwesenheit eines inerten, mit Wasser ein Azeotrop bildenden Lösungsmittels, wie beispielsweise Benzol, Tc.luol, Xylol, Ethylbenzol und dergleichen, durchgeführt. Das Entfernen des Reaktionswassers kann auch dadurch vorgenommen werden, daß man die Umsetzung unter vermindertem Druck, beispielsweise im Wasserstrahlvakuum (7 bis 20 mbar) durchführt. Zur Erzielung einer sehr hohen · Ausbeute ist es vorteilhaft, den Ethylenglykolmonoalkylether im Überschuß zu nehmen, die genannten drei Reaktionskomponenten also vorzugsweise in den moiaren Gewichtsmengen von etwa 1 : 1 : 1,2 bis 1 : 1 : 2,5 einzusetzen.

Nach Beendigung der unter kontinuierlicher Wasser-Entfernung durchgeführten Umsetzung wird das gegebenenfalls verwendete Lösungsmittel durch übliche Destillation vom Reaktionsprodukt entfernt und dieses - sofern noch eine weitere Reinigung erforderlich sein sollte - zweckmäßigerweise bei einer Temperatur von 90 bis 150°C vakuumgestrippt (Druck etwa 7 bis 20 mbar).

Bei den Ethylenglykolmonoalkylethern der Formel 11 (Komponente B) kann die Alkylgruppe R₂ geradkettig oder verzweigt sein, vorzugsweise ist sie geradkettig. Bevorzugte Ethylenglykolmonoalky!-ether der Formel 11 sind solche, bei denen R₂ Methyl, Ethyl, Propyl oder Butyl, und n 2 bis 4 ist. Ein besonders bevorzugter Ethylenglykolmonoalkylether gemäß Formel II ist das Methyltriethylenglykol CH₃(OC₂H₄)₃OH.

Als weiteres Verdünnungsmittel (Komponente C) enthält die erfindungsgemäße Bremsflüssigkeit Dialkyl-polyalkylenglykole der Formel III in einer Menge von 5 bis 10 Gew.-%, bezogen auf das Gesamtgewicht der Flüssigkeit. Von den zahlreichen verwendbaren Verbindungen der Formel 111 haben sich die Alkyl-polyethylenglykol-tert.-butylether als besonders geeignet erwiesen. Bevorzugt eingesetzt werden Alkyl-polyethylenglykol-tert.-butylether der Formel in der R₃ einen geradkettigen oder verzweigten Alkylrest mit 1 bis 4 C-Atomen bedeutet und z eine ganze Zahl von 2 bis 10, vorzugsweise 2 bis 5 ist. Diese Polyethylenglykoldiether sind in der deutschen Offenlegungsschrift 23 50 569 beschrieben.

Als Inhibitor (Komponente D), insbesondere von Korrosion und Oxidation (Antioxidans), können die bei der Formulierung von Bremsflüssigkeiten allgemein üblichen Verbindungen eingesetzt werden.

Aus der großen Zahl der möglichen Korrosionsinhibitoren sind die folgenden Verbindungen, einzeln oder in Mischung miteinander, erfindungsgemäß bevorzugt:
Alkalisalze, vorzugsweise die Natriumsalze der Kohlensäure, der phosphorigen Säure und Phosphorsäure;
Fettsäuren, vorzugsweise Caprylsäure, Laurinsäure, Palmitinsäure, Stearinsäure und Ölsäure;
Alkalisalze von Fettsäuren, vorzugsweise das Natriumsalz von Laurinsäure, Palmitinsäure, Stearinsäure und Ölsäure;
Ester der phosphorigen Säure und Phosphorsäure mit aliphatischen Alkoholen mit 1 bis 6 C-Atomen, vorzugsweise Ethylphosphat, Dimethylphosphat, Isopropyl-phosphat, Di-isopropyl-phosphat, Butylphosphit und Dimethylphosphit.
Mono- und Dialkylamine ― gegebenenfalls ethoxiliert mit 1 bis 5 Ethylenoxid-Einheiten - und deren Salze mit Mineral- oder Fettsäure, wobei Alkyl eine Gruppe mit 1 bis 18 C-Atomen ist; davon sind bevorzugt: Butylamin, Hexylamin, Octylamin, Isononylamin, Oleylamin, Dipropylamin und Di-butylamin;
Alkanolamine - gegebenenfalls ethoxiliert mit 1 bis 5 Ethylenoxideinheiten - und deren Salze mit Fettsäuren, wobei Alkyl eine Gruppe mit 1 bis 6 C-Atomen ist; davon sind bevorzugt: Monoethanolamin, Diethanolamin und Triethanolamin;
Cyclohexylamin; und
Triazole, vorzugsweise Benztriazol.

Die Korrosionsinhibitoren werden in der Regel in einer Menge von 1 bis 10 Gew.-⁰/0, vorzugsweise von 2 bis 8 Gew.-%, bezogen auf das Gesamtgewicht der Flüssigkeit, eingesetzt.

Aus der großen Zahl der für Bremsflüssigkeiten geeigneten Antioxidantien sind die folgenden Verbindungen, einzeln oder in Mischung miteinander, erfindungsgemäß bevorzugt:
Alkalisalze der salpetrigen Säure, vorzugsweise Natriumnitrit;
phenolische Verbindungen, vorzugsweise Phenyl-α-naphthylamin ;
substituierte Phenole, vorzugsweise Dibutylkresol, 2,6-Dibutyl-p-kresol, 2,6-Di-tert.-butyl-p-kresol und 2,4-Dimethyl-6-tert.-butylphenol;
Chinone, vorzugsweise Hydrochinone, Brenzcatechine, Anthrachinone und Phenothiazine, die gegebenenfalls kernsubstituiert sind.

Die Antioxidantien werden in der Regel in einer Menge von-0,01 bis 2,0 Gew.-%, vorzugsweise von 0,05 bis 1,0 Gew.-%, bezogen auf das Gesamtgewicht der Flüssigkeit, eingesetzt.

Die erfindungsgemäße Bremsflüssigkeit enthält vorzugsweise von der Komponente A) 15 bis 20 Gew.-%), von der Komponente B) 55 bis 65 Gew.-% und von der Komponente D) 3 bis 8 Gew.-%, jeweils bezogen auf das Gesamtgewicht der Fiüssigkeit.

Brauchbare Verbindungen der Formel IV (Komponente E) sind Polyethylenglykole, Polypropylenglykole und Polybutylenglykole. Bevorzugt verwendbar sind Polyethylenglykole mit einem Molekulargewicht bis zu 200, vorzugsweise von 100 bis 200, insbesondere Diethylenglykol und Triethylenglykol.

Der Anteil an Polyoxyalkylenglykolen der Formel IV liegt bei 5 bis 18 Gew.-%, bezogen auf das Gesamtgewicht der Flüssigkeit.

Die Herstellung der erfindungsgemäßen Flüssigkeiten erfolgt durch Zusammenmischen der Komponenten, beispielsweise in einem Behälter mit Rührorgan, wodurch in einfacher Weise ein homogenes Gemisch erhalten wird. In der Regel wird das Zusammenmischen bei Atmosphärendruck und bei Raumtemperatur vorgenommen, es kann gegebenenfalls auch bei höherer Temperatur (30 bis 50° C) durchgeführt werden, wobei zweckmäßigerweise Feuchtigkeit abgehalten wird.

Die Erfindung wird durch das nachstehende Beispiel näher erläutert.

Als Borsäureester (Komponente A) wird die nachstehende Verbindung eingesetzt:

### Beispiel 1

Das Beispiel zeigt, daß die erfindungsgemäße Bremsflüssigkeit in den entscheidenden Eigenschaften, nämlich Viskosität, Trocken-Siedepunkt und Naß-Siedepunkt, hervorragende Werte besitzt. Darüberhinaus sind die für einen technischen Einsatz besonders wichtigen Werte bezüglich Gummiquellung überraschend gut.

## Patentansprüche

1. Bremsflüssigkeit für Motorfahrzeuge, bestehend aus
A) 10 bis 30 Gew.-% von mindestens einem Borsäureester der allgemeinen Formel I worin bedeuten: R und R₁ eine Alkylgruppe mit 1 bis 4 C-Atomen, x und y 2 oder 3,
B) 50 bis 80 Gew.-% von mindestens einem Verdünnungsmittel aus der Gruppe der Ethylenglykol-monoalkylether der allgemeinen Formel II worin bedeuten: R₂ eine Alkylgruppe mit 1 bis 4 C-Atomen und n eine ganze Zahl von 1 bis 4,
C) 5 bis 10 Gew.-% von mindestens einem weiteren Verdünnungsmittel gemäß der allgemeinen Formel III worin bedeuten: R₃ und R₄ eine Alkylgruppe mit 1 bis 4 C-Atomen, R5 ein Wasserstoffatom oder eine Methylgruppe und z eine ganze Zahl von 1 bis 10,
D) 1 bis 10 Gew.-% von mindestens'einem Inhibitor und
E) 5 bis 18 Gew.-% von mindestens einem Schmiermittel gemäß der allgemeinen Formel IV worin bedeuten: R₆ ein Wasserstoffatom, eine Methylgruppe oder eine Ethylgruppe und m eine ganze Zahl von 2 bis 10, Gewichtsprozente jeweils bezogen auf das Gewicht der Flüssigkeit.

2. Bremsflüssigkeit nach Anspruch 1, dadurc' gekennzeichnet, daß sie die Komponente D) in einer Menge von 3 bis 8 Gew.-% enthält und die Komponente E) aus Polyethylenglykolen mit einem Molekulargewicht von 100 bis 200 besteht.

## Claims

1. Brake fluid for motor vehicles consisting of
A) from 10 to 30% by weight of at least one boric acid ester of the formula I in which R and Rᵢ are alkyl of from 1 to 4 carbon atoms, and x and y are 2 or 3,
B) from 50 to 80% of at least one diluent selected from the group consisting of ethylene glycolmo-noalkyl ether of the formula II in which R₂ is alkyl of from 1 to 4 carbon atoms and n is an integer of from 1 to 4,
C) 5 to 10% of at least a further diluent according to formula III in which R₃ and R₄ are alkyl of from 1 to 4 carbon atoms, R₅ is hydrogen or methyl and z is an integer of from 1 to 10,
D) 1 to 10% of at least one inhibitor and
E) 5 to 18% of at least one lubricant according to formula IV in which R₆ is hydrogen, methyl or ethyl and m is an integer of from 2 to 10, percents by weight relative to the weight of the fluid.

2. Brake fluid as cfaimed in claim 1, wherein component D) is present in an amount of from 3 to 8% and component E) consists of polyethylene glycol having a molecular weight of from 100 to 200.

## Revendications

1. Liquide de frein pour véhicules à moteur, constitué:
A) de 10 à 30% en poids d'au moins un ester borique répondant à la formule générale I dans laquelle R et R₁ représentent chacun un radical alkyle contenant de 1 à 4 atomes de carbone tandis que x et y sont égaux chacun à 2 ou à 3,
B) de 50 à 80% en poids d'au moins un diluant pris dans l'ensemble constitué par les éthers monoal-kyliques de l'éthylène-glycol qui répondent à la formule générale II dans laquelle R₂ représente un radical alkyle en C₁ -C₄ et n un nombre entier de 1 à 4,
C) de 5 à 10% en poids d'au moins un autre diluant répondant à la formule générale III dans laquelle R₃ et R₄ représentent chacun un radical alkyle contenant de 1 à 4 atomes de carbone, R₅ représente un atome d'hydrogène ou un radical méthyle et z désigne un nombre entier de 1 à 10,
D) de 1 à 10% en poids d'au moins un inhibiteur et
E) de 5 à 18% en poids d'au moins un lubrifiant répondant à la formule générale IV dans laquelle R₆ représente un atome d'hydrogène ou un radical méthyle ou éthyle et m désigne un nombre entier de 2 à 10,
les pourcentages pondéraux dont il a été question ci-dessus étant à chaque fois rapportés au poids du liquide.

2. Liquide de frein selon la revendication 1, caractérisé en ce qu'il contient la composante D) en une quantité de 3 à 8% en poids et en ce que la composante E) est constituée de polyéthylène-glycols ayant un poids moléculaire de 100 à 200.
